# EUROPÄISCHE PATENTSCHRIFT

(11) **EP 3 130 653 B1**
(45) Veröffentlichungstag und Bekanntmachung des Hinweises auf die Patenterteilung: **21.11.2018**
(21) Anmeldenummer: 15002409.9
(22) Anmeldetag: 13.08.2015
(51) Int. Cl.: C10M 145/34, C10M 105/12, C10M 129/92, C10M 133/16, C10M 133/18, C10M 169/04

(54) **ZUSAMMENSETZUNG ZUR MINIMALMENGENSCHMIERUNG UND DEREN VERWENDUNG**
COMPOSITION FOR MINIMAL LUBRICATION AND ITS USE
COMPOSITION DESTINEE A LA LUBRIFICATION A QUANTITES MINIMALES ET SON UTILISATION

(43) Veröffentlichungstag der Anmeldung: 15.02.2017
(73) Patentinhaber: Fuchs Petrolub SE, 68169 Mannheim (DE)
(72) Erfinder: Frank, Thomas, 68623 Lampertheim (DE)
(74) Vertreter: mepat Patentanwälte

(56) Entgegenhaltungen:
- EP-A1- 0 430 602
- WO-A1-00/06675
- CH-A5- 588 547
- JP-A- 2010 159 351
- US-A- 3 770 636
- US-A- 4 731 190
- US-A- 5 709 739
- US-A1- 2003 181 340
- US-A1- 2008 200 358

## Beschreibung

Die Erfindung betrifft eine Schmiermittelzusammensetzung zur Minimalmengenschmierung bei der Metallbearbeitung und die Verwendung der Schmiermittelzusammensetzung hierfür.

Bei metallbearbeitenden Prozessen wird unterschieden zwischen einer üblichen Nassbearbeitung, bei der das Zerspanungswerkzeug mit einem Kühlschmierstoff überflutet wird, und der Trockenbearbeitung ohne Schmierung, bei der die im Zerspanungsprozess entstehende Wärme hauptsächlich an Span, Werkzeug und Werkstück abgegeben werden. Während die Trockenbearbeitung auf Schmiermittel verzichtet, kann die in das Werkstück strömende Wärme die Bauteilgenauigkeit nachteilig beeinflussen, auch kann das Werkzeug infolge der erhöhten thermischen Belastung früher verschleißen. Die bei der Nassbearbeitung eingesetzten Kühlschmierstoffe sorgen in erster Linie für Kühlung, Schmierung und den Späneabtransport, haben jedoch gleichzeitig Einfluss auf Nebenzeiten im Produktionsprozess durch Auffangen, Aufarbeiten oder Entsorgen der Kühlschmierstoffe, und damit auch auf die Kosten für deren Einkauf, Aufarbeitung und Entsorgung. Ferner sind Umwelt- und Gesundheitsschutz zu beachten.

Einen Mittelweg zwischen Nassbearbeitung und Trockenbearbeitung bildet die Minimalmengenschmierung (MMS) oder auch Minimalmengen-Kühlschmierung (MMKS). Genaue Definitionen für die "Minimalmengen" gibt es nicht, je nach Quelle werden bis zu 20 ml/h, 50 ml/h, 150 ml/h, oder manchmal auch bis zu 500 ml/h als MMS bezeichnet - in allen Fällen liegt aber ein deutlicher Unterschied zu üblichen Mengen bei der Nassbearbeitung von 30.000 bis 60.000 ml/h oder auch deutlich mehr vor.

Die Minimalmengenschmierung bietet gegenüber der Nassbearbeitung eine deutliche Reduzierung der Ver- und Entsorgungstechnik für den Kühlschmierstoff, ermöglicht höhere Standzeiten und reduzierte Prozessdauer. Ferner können Folgeprozesse für das Reinigen der Werkstücke und auch des Werkzeugs reduziert werden. Da die Minimalmengenschmierung Verlustschmierung bedeutet, wird nur neues, d. h. nicht rezykliertes bzw. wiederaufbereitetes Schmiermittel verwendet, sodass auf Biozide, Fungizide und andere Additive verzichtet werden kann.

Allerdings bestehen erhöhte Anforderungen an das Schmiermittel, das auf Werkstückmaterial, Maschinenparameter und Werkzeugmaterial abgestimmt sein muss, um optimale Ergebnisse zu erzielen.

Im Allgemeinen werden für MMS entweder synthetische Esteröle oder Fettalkohole eingesetzt, die für den gewünschten Bearbeitungsbereich in Bezug auf Verdampfung und Flammpunkt zusammengesetzt sind. Dabei werden synthetische Ester für Zerspanungsprozesse bevorzugt, bei denen eine effektive Schmierung am bedeutendsten ist. Bei Verwendung von Fettalkoholen steht weniger die Schmierung als die Kühlung im Vordergrund.

Eine Zusammensetzung auf Basis eines Fettalkohols zur Aluminiumbearbeitung mit Minimalmengenschmierung offenbart EP 2 397 535 A1. Die Alkoholverbindung hat 1 bis 8 Hydroxylgruppen und 2 bis 27 Kohlenstoffatome und ist in der Zusammensetzung in einer Menge von 16 bis 100 Gew.-% enthalten. Der Rest kann ein Mineralöl oder synthetisches Öl, auch Esteröl, sein. Zur Verbesserung der Schmierkraft dieser Zusammensetzung werden verschiedene Additive aufgezählt, die der Zusammensetzung zugesetzt werden können.

Es hat sich gezeigt, dass auch bei der Minimalmengenschmierung geringe Mengen des Kühlschmierstoffes auf dem Werkstück um die Zerspanungsstelle und an dem Werkzeug verbleiben. Die Schmiermittelreste an dem Werkstück können zwar einerseits Korrosion an der Bearbeitungsstelle vermeiden helfen, können sich andererseits aber auch nachteilig für nachfolgende Produktionsprozesse wie Schweißen, Kleben, Lackieren etc. auswirken und machen daher unter Umständen einen Reinigungsschritt erforderlich.

Wassermischbare Metallbearbeitungsflüssigkeiten, die sich mit Wasser abreinigen ließen, gelten als ungeeignet für die Minimalmengenschmierung, da sie nicht die dafür erforderliche Schmierung oder den erforderlichen Flammpunkt aufweisen.

Zum Abreinigen eines Schmiermittels basierend auf einem gesättigten aliphatischen monohydrischen C₁₄₋₁₈ Alkohol, das zur kalten Bearbeitung von Aluminium als Film auf der Oberfläche des Werkstücks ausgebildet ist, beschreibt WO 91/06619 das Erhitzen des Werkstücks, sodass das Schmiermittel verdampft.

US 2003/0181340 A1 offenbart Schmiermittel für Metall bearbeitende Prozesse.

Ausgehend von diesem Stand der Technik ist es Aufgabe der vorliegenden Erfindung, einen Minimalmengenschmierstoff bereitzustellen, der sich ohne Erhitzen und nicht nur vom Werkstück, sondern auch vom Werkzeug und von der Werkzeugmaschine einfach abreinigen lässt.

Diese Aufgabe wird durch eine Schmiermittelzusammensetzung mit den Merkmalen des Anspruchs 1 gelöst.

Weiterbildungen der Schmiermittelzusammensetzung sind in den Unteransprüchen ausgeführt.

Das einfache Abreinigen bei Verwendung der Schmiermittelzusammensetzung wird mit den Merkmalen des unabhängigen Anspruchs 7 offenbart.

Eine erfindungsgemäße Schmiermittelzusammensetzung zur Minimalmengenschmierung bei der Metallbearbeitung setzt sich zu einem Hauptanteil aus einem aliphatischen C₁₆₋₂₄ Alkohol zusammen, dem ein geringer Anteil Emulgator zugesetzt ist, sodass das Schmiermittel mit Wasser emulgierbar ist. Auf diese Weise können nicht nur das Werkstück, sondern auch das Werkzeug und der Bearbeitungsraum (z. B. Maschineninnenraum) einfach von den Resten der erfindungsgemäßen Schmiermittelzusammensetzung durch Emulgierung mit Wasser entfernt werden. Allerdings ist darauf zu achten, dass die Schmiermittelzusammensetzung bei Lagerung und Zufuhr zum Werkzeug nicht mit Wasser in Berührung kommen kann.

Ein bevorzugter Emulgator ist ein Glycolsäurealkoxylat-Alkylether, dessen Anteil in der Zusammensetzung in einem Bereich von 0,05 bis 5 Gew.-%, bezogen auf das Gesamtgewicht der Zusammensetzung, liegt. Es ist aber auch denkbar, dass Mischungen von Fettalkohol-Polyalkylenglycolether und Glycolsäurealkoxylat-Alkylether als Emulgator mit einem Gewichtsanteil von 0,05 bis 5 Gew.-%, bezogen auf das Gesamtgewicht der Zusammensetzung, eingesetzt werden. Der aliphatische C₁₆₋₂₄ Alkohol liegt dann jeweils in einem die 100 % der Zusammensetzung ergänzenden Anteil vor.

Der Fettalkohol-Polyalkylenglycolether weist die Formel (I)

R*-[(CH₂CH₂O)ₓ-(CH₂CH(CH₃)O)_{y}]-R¹ (I)

auf, wobei R¹ ein aliphatischer, verzweigter oder linearer C₁₆₋₁₈ Alkyl- oder Alkenylrest ist. R* kann eine Hydroxylgruppe sein. Die Variablen x und y können 0 bis 10 sein unter der Voraussetzung, dass die Summe x+y von 1 bis 10 ist. Der Fettalkohol-Polyalkylenglycolether, trivial auch als Fettalkoholalkoxylat oder alkoxylierter Fettalkohol bezeichnet, kann nur aus Ethylenoxid-Einheiten (y=0) oder nur aus Propylenoxid-Einheiten (x=0) aufgebaut sein. Der Polyalkylenglycolether kann aber auch sowohl Ethylenoxid-Einheiten als auch Propylenoxid-Einheiten enthalten. Hierbei können sowohl die jeweiligen Anteile als auch Reihenfolge der Einheiten (z.B. alternierend oder blockweise) variieren. Ein nicht beschränkender beispielhafter rein ethoxylierter Fettalkohol kann auf Oleyl- oder Cetylalkohol basieren: HO-(CH₂CH₂O)ₙ-R mit R =C₁₈ oder C₁₆ mit n=5 zum Beispiel. Abweichungen bezüglich Basisalkohol, Art und Anzahl der Alkoxy-Einheiten sind ohne weiteres denkbar.

Für den Fettalkohol-Polyalkylenglycolether ist z. B. 1 Gew.-% besonders bevorzugt. Vorteilhaft weist die Schmiermittelzusammensetzung mit 1 Gew.-% Fettalkohol-Polyalkylenglycolether eine geeignete Emulgatorbalance mit ausreichend guten Anemulgiereigenschaften auf, ohne dabei das Trennverhalten in der Reinigungsanlage (Demulgierverhalten) negativ zu beeinflussen. Während eine zu niedrige Emulgatorkonzentration eine geringere Abreinigbarkeit an Werkzeug, Werkstück und Maschinenraum zur Folge hat, verhindern zu hohe Konzentrationen die Ölabtrennung in der Reinigungsanlage.

Der Glycolsäurealkoxylat-Alkylether (auch Ethercarbonsäure) weist die Formel (II)

R²-O-[(CH₂CH₂O)ₓ-(CH₂CH(CH₃)O)_{y}]-CH2-COOH (II)

auf, wobei R² ein aliphatischer, verzweigter oder linearer C₆₋₂₀Alkyl- oder Alkenylrest ist. Auch hierbei können rein ethoxylierte, rein propoxylierte oder gemischt ethoxylierte und propoxylierte Verbindungen in Frage kommen, sodass x und y von 0 bis 10 ausgewählt sind unter der Voraussetzung, dass die Summe x+y = 1 bis 10 ist.

Beispielhafte Glycolsäurealkoxylat-Alkylether sind Poly(oxy-1,2-ethanediyl), α-(carboxymethyl)-ω-hydroxy-, C₁₀₋₁₆ und C₁₂₋₂₀-ungesättigte Alkylether (z.B. CAS Nr. 68954-89-2), Poly(oxy-1,2-ethanediyl), α-(carboxymethyl)-ω-hydroxy-, C₁₆₋₁₈ und C₁₈-ungesätigte Alkylether (CAS Nr. 227310-69-2), Poly(oxy-1,2-ethanediyl), α-(carboxymethyl)-ω- octyloxy-(CAS Nr. 53563-70-5) oder Poly(oxy-1,2-ethanediyl), α-(carboxymethyl)-ω- hexyloxy-(CAS Nr. 105391-15-9).

Der in der erfindungsgemäßen Schmiermittelzusammensetzung eingesetzte aliphatische C₁₆₋₂₄ -Alkohol kann ein verzweigter Alkohol sein, vorzugsweise ein Guerbet-Alkohol (langkettiger, in α-Stellung zur primären OH-Gruppe alkylsubstituierter Alkohol), wie z. B. 2-Hexyl-1-decanol oder 2-Octyl-1-dodecanol. Letzterer C₂₀-Alkohol kann bevorzugt eingesetzt werden. Derartige Alkohole können aufgrund des niedrigeren Pourpoints und der geringeren Verklebungsneigung infolge vollständiger Sättigung bei tieferen Anwendungstemperaturen eingesetzt werden als dies bei natürlichen linearen Alkoholen möglich ist.

Eine erfindungsgemäß ausgeführte Schmiermittelzusammensetzung kann also aus nur zwei Komponenten bestehen, dem Basis-C₁₆₋₂₄-Alkohol und dem Emulgator.

In einer weiteren Ausführungsform der Erfindung kann aber auch vorgesehen sein, dass die Schmiermittelzusammensetzung zusätzlich von 0,05 bis 5 Gew.-%, bezogen auf das Gesamtgewicht der Zusammensetzung, Fettsäurealkanolamid oder alkoxyliertes Fettsäurealkanolamid der Formel (III)

R³-(CO)-NR'-(CH₂)₂-O-[(CH₂CH₂O)ₓ-(CH₂CH(CH₃)O)_{y}]-R" (III)

aufweist, wobei R³ ein aliphatischer, linearer oder verzweigter C₅₋₂₃ Alkyl- oder Alkenylrest ist und R',R" unabhängig voneinander Wasserstoff oder ein aliphatischer, linearer oder verzweigter, substituierter oder unsubstituierter Alkyl- oder Alkenylrest sind. x und y können jeweils von 0 bis 10 gewählt sein, sodass wie oben rein ethoxylierte, rein propoxylierte und gemischt ethoxylierte und propoxylierte Verbindungen umfasst sind, wobei hier die Summe x+y von 0 (nicht alkoxyliert) bis 10 sein kann. Der Zusatz eines Fettsäurealkanolamid oder alkoxyliertes Fettsäurealkanolamid trägt zu einer verbesserten Korrosionsschutzwirkung der Schmiermittelzusammensetzung bei und kann aufgrund der anemulgierenden Eigenschaften die Abreinigbarkeit des Werkstücks bzw. der Maschine positiv beeinflussen.

Ferner kann eine erfindungsgemäße Schmiermittelzusammensetzung zusätzlich zumindest ein Leistungsadditiv aufweisen, das aus einer Gruppe ausgewählt ist, die
a) geschwefelte Verbindungen wie geschwefelte Olefine, geschwefelte Ester, geschwefelte Triglyceride und geschwefelte natürliche Esteröle,
b) C₁₂₋₂₄ Fettsäuren,
c) ethoxyliertes natürliches Öl,
d) KOH verseiftes Rübenöl,
e) ethoxylierter saurer Phosphorsäureester
umfasst.

Im Folgenden werden Beispiele beschrieben, die explizit als nicht einschränkend zu verstehen sind:
Nicht einschränkende Beispiele für
a) geschwefelte Verbindungen umfassen
   - geschwefelte Olefine wie etwa Di-*tert*-dodecyl-polysulfide (EG-Nr: 270-335-7), z. B. Di-tert-dodecyl-trisulfid oder Di-*tert*-dodecyl-pentasulfid,
   - geschwefelte Ester wie etwa Fettsäuren, Pflanzenöl-, Methylester, sulfuriert (EG-Nr. 276-337-4),
   - geschwefelte Triglyceride / geschwefelte natürliche Esteröle wie z.B. geschwefeltes Rüböl, geschwefeltes Lardöl, geschwefeltes Rizinusöl etc.,
b) reine Fettsäuren wie z.B. Ölsäure oder ähnliche mit Kettenlängen im Bereich C₁₂₋₂₄,
c) ethoxylierte natürliche Öle wie z.B. Rizinusethoxylat mit 1 bis 10 Ethylenoxid-Einheiten,
d) KOH verseiftes Rüböl,
e) saurer Phosphorsäureester ethoxyliert, wie z.B. Oleyl alcohol ethoxylate phosphate (CAS-Nr. 39464-69-2).

Dabei beträgt ein Anteil jedes Leistungsadditivs bezogen auf das Gesamtgewicht der Zusammensetzung maximal 15 Gew.-%, wobei der Anteil der Summe der Leistungsadditive bezogen auf das Gesamtgewicht der Zusammensetzung 30 Gew.-% nicht übersteigt.

Eine erfindungsgemäße Schmiermittelzusammensetzung kann somit zur Minimalmengenschmierung bei der Metallbearbeitung verwendet werden, wobei an Oberflächen von Werkstück und Werkzeug verbleibende Reste der Schmiermittelzusammensetzung mit Wasser abwaschbar sind.

## Patentansprüche

1. Schmiermittelzusammensetzung zur Minimalmengenschmierung bei der Metallbearbeitung,
**dadurch gekennzeichnet, dass**
die Zusammensetzung
0,05 bis 5 Gew.-% Emulgator, bezogen auf das Gesamtgewicht der Zusammensetzung und
einen die 100 % der Zusammensetzung ergänzenden Anteil eines aliphatischen C₁₆₋₂₄ -Alkohols aufweist,
wobei der Emulgator ein Glycolsäurealkoxylat-Alkylether oder eine Mischung davon mit einem Fettalkohol-Polyalkylenglycolether ist, wobei der Glycolsäurealkoxylat-Alkylether die Formel (II)
R²-O-[(CH₂CH₂O)ₓ-(CH₂CH(CH₃)O)_{y}]-CH2-COOH (II)
aufweist, wobei
R² ein aliphatischer, verzweigter oder linearer C₆₋₂₀ Alkyl- oder Alkenylrest ist, wobei x = 0 bis 10, y = 0 bis 10 und x+y = 1 bis 10 ist.

2. Schmiermittelzusammensetzung nach Anspruch 1,
**dadurch gekennzeichnet, dass**
der Fettalkohol-Polyalkylenglycolether die Formel (I)
R*-[(CH₂CH₂O)ₓ-(CH₂CH(CH₃)O)_{y}]-R¹ (I)
aufweist, wobei
R¹ ein aliphatischer, verzweigter oder linearer C₁₆₋₁₈ Alkyl- oder Alkenylrest, und R* ein Hydroxylrest ist, wobei x = 0 bis 10, y = 0 bis 10 und x+y = 1 bis 10 ist.

3. Schmiermittelzusammensetzung nach Anspruch 1 oder 2,
**dadurch gekennzeichnet, dass**
der aliphatischen C₁₆₋₂₄ -Alkohol ein verzweigter Alkohol, vorzugsweise ein Guerbet-Alkohol, besonders bevorzugt ein C₂₀-Alkohol ist.

4. Schmiermittelzusammensetzung nach zumindest einem der Ansprüche 1 bis 3,
**dadurch gekennzeichnet, dass**
die Zusammensetzung zusätzlich
0,05 bis 5 Gew.-%, bezogen auf das Gesamtgewicht der Zusammensetzung, Fettsäurealkanolamid oder alkoxyliertes Fettsäurealkanolamid der Formel (III)
R³-(CO)-NR'-(CH₂)2-O-[(CH₂CH₂O)ₓ-(CH₂CH(CH₃)O)_{y}]-R" (III)
aufweist, wobei
R³ ein aliphatischer, linearer oder verzweigter C₅₋₂₃ Alkyl- oder Alkenylrest, R',R" unabhängig voneinander Wasserstoff oder ein aliphatischer, linearer oder verzweigter, substituierter oder unsubstituierter Alkyl- oder Alkenylrest ist, und
wobei x = 0 bis 10, y = 0 bis 10 und x+y = 0 bis 10 sind.

5. Schmiermittelzusammensetzung nach zumindest einem der Ansprüche 1 bis 4,
**dadurch gekennzeichnet, dass**
die Zusammensetzung zusätzlich zumindest ein Leistungsadditiv aus der Gruppe aufweist, die
a) geschwefelte Verbindungen, umfassend geschwefelte Olefine, geschwefelte Ester, geschwefelte Triglyceride und geschwefelte natürliche Esteröle,
b) C₁₂₋₂₄ Fettsäuren,
c) ethoxyliertes natürliches Öl,
d) KOH verseiftes Rübenöl,
e) ethoxylierter saurer Phosphorsäureester
umfasst.

6. Schmiermittelzusammensetzung nach Anspruch 5,
**dadurch gekennzeichnet, dass**
ein Anteil jedes Leistungsadditivs bezogen auf das Gesamtgewicht der Zusammensetzung 15 Gew.-% bezogen auf das Gesamtgewicht der Zusammensetzung beträgt und
ein Anteil der Summe der Leistungsadditive bezogen auf das Gesamtgewicht der Zusammensetzung 30 Gew.-% beträgt.

7. Verwendung einer Schmiermittelzusammensetzung nach zumindest einem der Ansprüche 1 bis 6 zur Minimalmengenschmierung bei der Metallbearbeitung,
wobei an Oberflächen von Werkstück und Werkzeug verbleibende Reste der Schmiermittelzusammensetzung mit Wasser abwaschbar sind.

## Claims

1. Lubricant composition for minimum quantity lubrication in metalworking,
**characterized in that**
the composition comprises
0.05 to 5 wt.% of emulsifier, relative to the total weight of the composition, and
a proportion of an aliphatic C₁₆₋₂₄ alcohol supplementing the composition to 100%, wherein the emulsifier is a glycolic acid alkoxylate alkyl ether, or a mixtures thereof with a fatty alcohol polyalkylene glycol ether, wherein
the glycolic acid alkoxylate alkyl ether has the formula (II)
R²-O-[(CH₂CH₂O)ₓ-(CH₂CH(CH₃)O)_{y}]-CH₂-COOH (II)
wherein R² is an aliphatic, branched or linear C₆₋₂₀ alkyl or alkylene residue, wherein x = 0 to 10, y = 0 to 10, and x + y = 1 to 10.

2. Lubricant composition according to claim 1,
**characterized in that**
the fatty alcohol polyalkylene glycol ether has the formula (I)
R*-[(CH₂CH₂O)ₓ-(CH₂CH(CH₃)O)_{y}]-R¹ (I)
wherein R¹ is an aliphatic, branched or linear C₁₆₋₁₈ alkyl or alkylene residue and R* is a hydroxyl residue, wherein x = 0 to 10, y = 0 to 10, and x + y = 1 to 10.

3. Lubricant composition according to claim 1 or 2,
**characterized in that**
the aliphatic C₁₆₋₂₄ alcohol is a branched alcohol, preferably a Guerbet alcohol, particularly preferred a C₂₀ alcohol.

4. Lubricant composition according to at least one of the claims 1 to 3,
**characterized in that**
the composition contains additionally
0.05 to 5 wt.%, relative to the total weight of the composition, fatty acid alkanolamide or alkoxylated fatty acid alkanolamide of the formula (III)
R³-(CO)-NR'-(CH₂)₂-O-[(CH₂CH₂O)ₓ-(CH₂CH(CH₃)O)_{y}]-R" (III)
wherein
R³ is an aliphatic, linear or branched C₅₋₂₃ alkyl or alkylene residue, R', R" independent of each other is hydrogen or an aliphatic, linear or branched, substituted or unsubstituted alkyl or alkenyl residue, and
wherein x = 0 to 10, y = 0 to 10, and x + y = 0 to 10.

5. Lubricant composition according to at least one of the claims 1 to 4,
**characterized in that**
the composition comprises additionally at least one performance additive of the group that encompasses
a) sulfurized compounds comprising sulfurized olefins, sulfurized esters, sulfurized triglycerides, and sulfurized natural ester oils,
b) C₁₂₋₂₄ fatty acids,
c) ethoxylated natural oil,
d) KOH-saponified rapeseed oil,
e) ethoxylated acidic phosphoric acid ester.

6. Lubricant composition according to claim 5,
**characterized in that**
a proportion of each performance additive relative to the total weight of the composition amounts to 15 wt.% relative to the total weight of the composition and
a proportion of the sum of the performance additives relative to the total weight of the composition amounts to 30 wt.%.

7. Use of a lubricant composition according to at least one of the claims 1 to 6 for minimum quantity lubrication in metalworking, wherein residues of the lubricant composition remaining on surfaces of workpiece and tool can be washed off with water.

## Revendications

1. Composition de lubrifiant pour une lubrification en quantité minimale dans le traitement des métaux,
**caractérisé en ce que**
la composition
présente 0,05 à 5 % en poids d'émulsifiant, en rapport avec le poids total de la composition, et
un taux d'un alcool C₁₆₋₂₄ aliphatique, complémentaire à 100% de la composition, l'émulsifiant étant un éther alkylique d'alkoxylate d'acide glycolique ou un mélange de ce dernier avec un éther de polyalkylèneglycol et d'alcool gras, l'éther alkylique d'alkoxylate d'acide glycolique présentant la formule (II)
R²-O-[(CH₂CH₂O)ₓ-(CH₂CH(CH₃)O)_{y}]-CH2-COOH (II),
R² étant un reste d'alkyle ou d'alkényle C₆₋₂₀ aliphatique, dérivé ou linéaire,
en notant que x = 0 à 10, y = 0 à 10 et x+y = 1 à 10.

2. Composition de lubrifiant conformément à la revendication 1,
**caractérisé en ce que**
l'éther de polyalkylèneglycol et d'alcool gras présente la formule (I)
R*-[(CH₂CH₂O)ₓ-(CH₂CH(CH₃)O)_{y}]-R¹ (I),
R¹ étant un reste d'alkyle ou d'alkényle C₁₆₋₁₈ aliphatique, dérivé ou linéaire et R* étant un reste d'hydroxyle, en notant que x = 0 à 10, y = 0 à 10 et x+y = 1 à 10.

3. Composition de lubrifiant conformément à la revendication 1 ou 2,
**caractérisé en ce que**
l'alcool C₁₆₋₂₄ aliphatique est un alcool dérivé, de préférence un alcool de Guerbet, en particulier de préférence un alcool C₂₀.

4. Composition de lubrifiant conformément au moins à l'une des revendications 1 à 3, **caractérisé en ce que**
la composition présente en plus
0,05 à 5 % en poids d'alcanolamide d'acide gras ou d'alcanolamide d'acide gras alkoxylée de la formule (III), en rapport avec le poids total de la composition,
R³-(CO)-NR¹-(CH₂)₂-O-[(CH₂CH₂O)ₓ-(CH₂CH(CH₃)O)_{y}]-R¹¹ (III),
R³ étant un reste d'alkyle ou d'alkényle C₅₋₂₃ aliphatique, linéaire ou dérivé, R¹ et R¹¹ étant, indépendamment l'un de l'autre, de l'hydrogène ou un reste d'alkyle ou d'alkényle aliphatique, linéaire ou dérivé, substitué ou non substitué et
en notant que x = 0 à 10, y = 0 à10 et x+y = 1 à 10.

5. Composition de lubrifiant conformément au moins à l'une des revendications 1 à 4, **caractérisé en ce que**
la composition présente en plus au moins un additif de performance du groupe englobant
a) des composés sulfurés, des oléfines complètement sulfurées, des esters sulfurés, des triglycérides sulfurés et des huiles d'esters naturelles sulfurées,
b) des acides gras C₁₂₋₂₄,
c) de l'huile naturelle éthoxylée,
d) de l'huile de colza KOH saponifiée,
e) de l'ester d'acide phosphorique acide éthoxylé.

6. Composition de lubrifiant conformément à la revendication 5,
**caractérisé en ce que**
qu'un taux de chaque additif de performance en rapport avec le poids total de la composition est de 15 % en poids en rapport avec le poids total de la composition et qu'un taux de la somme des additifs de performance en rapport avec le poids total de la composition est de 30 % en poids.

7. Utilisation d'une composition de lubrifiant conformément au moins à l'une des revendications n°1 à n°6 pour une lubrification en quantité minimale dans le traitement des métaux,
les résidus restants de la composition de lubrifiant étant lavables à l'eau à la surface de la pièce et de l'outil.
